# EUROPÄISCHE PATENTSCHRIFT

(11) **EP 0 971 072 B1**
(45) Veröffentlichungstag und Bekanntmachung des Hinweises auf die Patenterteilung: **02.05.2003**
(21) Anmeldenummer: 99890230.8
(22) Anmeldetag: 07.07.1999
(51) Int. Cl.: E01C 7/18, E01C 19/48, E01C 19/17

(54) **Verfahren zum Herstellen eines Asphaltbelages**
Method for making asphalt coverings
Procédé pour la fabrication de revêtements d'asphalte

(30) Priorität: 10.07.1998 AT 119898
(43) Veröffentlichungstag der Anmeldung: 12.01.2000
(73) Patentinhaber: ÖSTERREICHISCHE VIALIT GESELLSCHAFT mbH, 5280 Braunau/Inn (AT)
(72) Erfinder: Bleier, Johann, Dipl. Ing. Dr., 4962 Mining (AT); Bruckbauer, Alexander, 5280 Braunau/Inn (AT); Schinkinger, Thomas, Dipl. Ing., 4040 Linz (AT)
(74) Vertreter: Grabherr, Claudia, Dipl.Ing.

(56) Entgegenhaltungen:
- EP-A- 0 442 593
- EP-A- 0 484 236
- WO-A-81/03039
- DE-A- 4 101 417
- DE-A- 19 519 536
- US-A- 5 279 500

## Beschreibung

Die Erfindung betrifft ein Verfahren zum Herstellen eines Asphaltbelages auf Flächen, wie Strassen, Wege und dgl., wobei ein Bindemittel vorgespritzt und unmittelbar danach der Asphaltbelag aufgebracht wird. Es handelt sich also um ein Verfahren zur Herstellung des Schicht- und Lagenverbundes im Asphaltstrassenbau. Weiters betrifft die Erfindung eine Vorrichtung zum Versprühen von Bindemittel vor der Aufbringung eines Asphaltbelages, wobei die Vorrichtung aus einem Bindemitteltank, mindestens einer damit verbundenen Zuleitung und damit verbundenen Sprühdüsen besteht, sowie einen Deckenfertiger mit einem Heissmischgutbehälter und einem Bindemitteltank.

Es ist seit langer Zeit, wie z.B. aus der EP 484 236 A, bekannt, vor dem Auftragen eines Asphaltbelages auf einem Untergrund, wie z.B. einem alten Strassenbelag oder einer neuen Asphaltschicht von Strassen, Wegen, Plätzen und dgl.ein Bitumenbindemittel oder eine Bitumenemulsion als Bindemittel zum Zwecke der Verbesserung des Haftverbundes der Schichten aufzusprühen, wobei das Bitumenbindemittel bzw. die Bitumenemulsion einen hohen Wasseranteil aufweist. Daher war es notwendig, die Bitumenemulsion eine längere Zeitspanne vor dem Einbauen des Asphaltbelages aufzusprühen, so dass in diesem Zeitraum das Wasser verdunsten konnte. In der Praxis kommt es dabei leicht zu einer Beschädigung der Bindemittelschicht, was die Haftung des Asphaltbelages verringert.

Weiters sind z.B. aus der DE 41 01 417 C Deckenfertiger zum maschinellen Einbauen eines Asphaltbelages bekannt geworden, die im gleichen Arbeitsgang die bekannte wässrige Bitumenemulsion aufsprühen. Durch den hohen Wasseranteil der Emulsion kommt es jedoch in nachteiliger Weise, vor allem bei dünnen Lagen, zu einer erheblichen Abkühlung des aufgetragenen Asphalt-Mischgutes zufolge der Verdunstungswärme. Weiters kann es zu Dampfblasenbildungen kommen. Dadurch wird die Haftung zwischen Untergrund und Asphaltbelag nachteilig beeinflusst. Überdies weist dieser Deckenfertiger den Nachteil auf, dass für die wässrige Bitumenemulsion hohe Tankvolumen nötig sind, die auf herkömmlichen Konstruktionen für Deckenfertiger nicht untergebracht werden können. Somit war es notwendig, eine völlig neue Deckenfertiger-Konstruktion zu konzipieren, was kostenmässige Nachteile hat.

Ziel der vorliegenden Erfindung war es unter anderem, zum Vorsprühen ein Bindemittel zu verwenden, welches wasserund lösungsmittelfrei ist. Das Vorsprühen soll durch den Deckenfertiger unmittelbar vor dem Auftragen der Asphaltschicht erfolgen, ohne die beschriebenen Nachteile mit sich zu bringen. Die Haftung zwischen Untergrund und Asphaltbelag soll auch bei niedrigen Umgebungstemperaturen den Anforderungen entsprechen.

Die Anmelderin hat als Bindemittel das sogenannte Fluxbitumen entwickelt, gemäss österreichischer Patentanmeldung A 1161/94. Dabei wird das Bitumen durch Fluxöle , wie zB. Rapsöl, in eine fliessfähige verarbeitbare Form gebracht, wobei durch die Schwerflüchtigkeit der Fluxöle keine nennenswerte Lösungsmittelverdunstung eintritt.

Gemäss vorliegender Erfindung hat sich überraschend gezeigt, dass derartiges Fluxbitumen hervorragend geeignet ist, als Bindemittel zum Vorspritzen vor dem Auftragen eines Asphaltes mit einem Deckenfertiger verwendet zu werden, wobei die aufzutragenden Mengen pro Flächeneinheit wesentlich geringer sind, als bei herkömmlichen Bitumenemulsionen. Fluxbitumen war bisher als zum Vorspritzen völlig ungeeignet angesehen worden, weil ein Vorspritzmittel möglichst hart abbinden soll. Demgegenüber war Fluxbitumen dafür bekannt, für einen bestimmten Zeitraum relativ weich zu sein. Dieser Nachteil tritt jedoch dann nicht auf, wenn die Fluxbitumenschicht sehr dünn ist, da die Fluxbestandteile (Fluxöle) von der darüber aufgebrachten Mischgutschicht und den porösen Untergrund durch Diffusion abgezogen werden. Die erfindungsgemässe Auftragmenge liegt unter 0,5 kg/m², bevorzugt zwischen 0,1 und 0,2 kg/m². Höhere Auftragsmengen können in Sonderfällen vorteilhaft sein, z.B. wenn eine stark ausgemagerte, rissige oder gefräste Unterlage vorliegt.

Das Auftragen niedriger Dosiermengen auf Strassenoberflächen stellt jedoch ein Problem dar. Bituminöse Bindemittel und auch Fluxbitumen weisen häufig körnige Verunreinigungen auf, sodass relativ grosse Düsenöffnungen zum Vorspritzen nötig sind. Die notwendigen grossen Düsenöffnungen verursachen jedoch eine relativ hohe Auftragmenge des Bindemittels pro Flächeneinheit, wobei fahrbare Dekkenfertiger nur eine relativ geringe Fahrgeschwindigkeit aufweisen können, wodurch die Auftragmenge bei weitem zu hoch wird.

Das erfindungsgemässe Verfahren überwindet diese Nachteile dadurch, dass die Sprühdüsen zeitlich intermittierend ein- und ausgeschaltet werden, sodass auf der Fläche aufeinanderfolgende gegebenenfalls überlappende Sprühflecken erzeugt werden, wobei die Einschaltdauer der Sprühdüsen derart bemessen ist,dass auf dem Sprühfleck die gewünschte Bindemittelmenge aufgetragen wird.

Das erfindungsgemäß als Bindemittel eingesetzte Fluxbitumen ist bevorzugt dadurch gekennzeichnet daß 50 bis 99 Masse % Bitumen oder bitumenähnliche Stoffe und als Fluxkomponente 1 bis 50 Masse % pflanzliches Öl, wie Rapsöl oder Rapsölderivat oder auch geeignete Mineralöle vermischt werden. Bitumenähnliche Stoffe sind zB. Polymerbitumen, Teerpeche, Rückstandspeche aus der Fettsäuredestillation oder synthetische und natürliche Harze oder Polymere. Weiters kann 0,1 bis 5 Masse % (bezogen auf die Bindemittelphase) eines Haftmittels wie solche auf Fettaminbasis vorgesehen sein. Die Viskosität des Fluxbitumens wird derart eingestellt, daß es in kaltem Zustand etwa der Konsistenz von Honig entspricht, was einer Zähigkeit von 10 Pascalsekunden entspricht. Bei Erwärmung auf eine Temperatur unter 100 °C, bevorzugt etwa 80° C verringert sich die Viskosität, sodaß es verdüsbar ist. Diese Viskositätswerte sind leicht handzuhaben. Es ist in wirtschaftlicher Weise möglich, das Fluxbitumen bei Raumtemperatur zu lagern und zu transportieren. Erfindungsgemäß wird das Fluxbitumen aus einem ungeheizten Bindemitteltank über eine Zuleitung zu den Sprühdüsen geleitet, wobei das Fluxbitumen in der Zuleitung auf eine Temperatur unter 100°C, insbesondere bevorzugt etwa 80°C, erwärmt wird. Die Temperaturerhöhung vor dem Verdüsen wird also in der Zuleitung vorgenommen, so daß nicht große Volumina vorgeheizt werden müssen.

Eine beispielhafte Zusammensetzung des Fluxbitumens besteht aus etwa 70 Gew.% Bitumen B 200, 25 bis 29,9 Gew.% Fluxöl und etwa 0,1 bis 5 Gew.% Haftmittel.

Bei dem erfindungsgemäßen Auftragen des Fluxbitumens werden die Sprühdüsen nicht kontinuierlich gespeist, sondern nur kurzzeitig mit einer nachgeschalteten Ruhepause. Durch steuerungstechnisch relativ einfach durchzuführende Variation des Puls-Pausenverhältnisses kann eine Dosiermengenregelung in Abhängigkeit von der Fahrgeschwindigkeit des Deckenfertigers vorgenommen werden. Die Ansteuerung der Sprühdüsen kann auch so beschaffen sein, daß die Sprühdüsen zu Sprühgruppen zusammengefaßt sind, die abwechselnd Fluxbitumen versprühen, d.h., daß z.B. nur jede zweite oder dritte Düse kurzzeitig spritzt, so daß eine zeitlich und räumlich versetzte aber flächendeckende kaskadenförmige Dosierung aus nebeneinander gesetzten kreisförmigen Flächen entsteht. Typischerweise haben diese Flächen einen Durchmesser von etwa 20 cm, die sich auch überlappen können.

Bei einer Einbaubreite des Deckenfertigers von 4 m und einer Fahrgeschwindigkeit von 2 m pro Minute wären z.B. eine Fläche von 8 m² pro Minute mit insgesamt ca 1 kg Bindemittel zu besprühen. Sind die Düsen in einem Abstand von 20 cm angeordnet, sind 20 Düsen erforderlich, von denen jede nur 50 g pro Minute sprühen darf. Dies entspricht also einer Dosierleistung von weniger als 1 g Bindemittel pro Sekunde pro Düse. Der Fertiger bewegt sich pro Sekunde nur 1,7 cm fort. Beträgt der Düsenkegelkreisdurchmesser die genannten 20 cm, dann genügt es, wenn die Düse eine Sekunde sprüht und danach 10 Sekunden Pause macht. Die beiden Sprühflecken überlappen sich dann gerade noch um 3 cm. Diese geringe Dosierung pro Flächeneinheit wird dabei mit einer Düse erzielt, die einem Durchsatz von 500 g je Minute entspricht.

Die Ansteuerung der Sprühdüsen kann z.B. auch so erfolgen, daß die Dosierpumpe über elektrische Magnetventile oder eine entsprechende pneumatische Steuerung z.B. im Sekundenabstand auf einzelne Düsen der Reihe nach durchgeschaltet wird. Die Reihe Sprühdüsen des Deckenfertigers werden in diesem Fall nicht gleichzeitig, sondern in rascher Abfolge nacheinander gespeist. Diese kaskadenartige Ansteuerung hat den Vorteil, daß man mit einer kleinen Pumpenleistung auskommt, die jeweils nur für die Versorgung von wenigen der einzelnen Sprühdüsen ausreicht. Die Pumpe könnte im Dauerlauf betrieben werden und die Sprühdüsen werden intervallweise nacheinander durchgeschaltet. Die impulsartige Betriebsweise erlaubt einen relativ hohen Sprühdruck mit gutem Reinigungseffekt auf die Düse.

Alternativ ist es auch möglich, jede Sprühdüse mit einer eigenen Kolben- oder Membrandosierpumpe anzusteuern und zu speisen.

In vorteilhafter Weise erfolgt eine Kopplung der Fahrgeschwindigkeit des Deckenfertigers mit der Impulsfrequenz oder Puls/Pausenrelation der Pumporgane, oder Ventile, um die Dosierleistung stets optimal und vollautomatisch den Erfordernissen anzupassen. Das unmittelbare Abstellen der Dosierung bei Stillstand des Fertigers ist dabei ebenfalls kein Problem.

Wie zuvor bereits ausgedrückt, weist das Bindemittel bei Raumtemperatur bevorzugt eine Viskosität von etwa 10 Pa.s auf. Damit ist das Bindemittel in kaltem Zustand fließfähig und pumpfähig, fließt aber nur langsam durch dünne Rohre. Zum Versprühen mittels Düsen wird das Mittel bevorzugt im Zuleitungsrohr zu den Sprühdüsen aufgeheizt. Der Aufwand wird gering gehalten, wenn eine einfache Rohrbegleitheizung vorgesehen wird, zB. ein elektrisches Heizband. Durch entsprechende Rohrführung kann auch die Energie des im Deckenfertiger gelagerten Heißmischgutes zur Vorwärmung mitgenutzt werden. In der Praxis erweist sich eine Temperatur von 80° C als ausreichend für eine gute Versprühbarkeit. Bei einer Auftragmenge von angenommen 60 kg Bindemittel pro Stunde, ist unter praktischen Bedingungen ein Heizenergiebedarf von lediglich 5 KWh pro Stunde anzunehmen.

Das erfindungsgemäß verwendete Bindemittel mit geringer Auftragsmenge pro Flächeneinheit löst auch das Problem der Unterbringung des Vorpritzmaterials am Deckenfertiger. Dies gilt insbesondere dann, wenn das Vorspritzmittel auf herkömmlichen Deckenfertigern in Lagertanks untergebracht werden soll. Da gemäß Erfindung die aufzutragenden Mengen sehr klein sind, genügt bereits ein Tank von 50 bis 100 Liter, was für etwa 2 Stunden Einbauzeit genügt. Ein derart kleiner Lagertank ist auf jedem Dekkenfertiger nachträglich unterzubringen. Eine solche Umrüstung ist wesentlich kostengünstiger als die Anschaffung eines kombinierten Vorspritz-Deckenfertigers. Das Bindemittel kann gemeinsam mit dem Mischgut - LKW zB. mit jeder fünften Fuhre nachgeliefert werden. Dazu braucht der LKW lediglich mit einem kleinen Tank ausgestattet sein. Wenn der LKW das heiße Mischgut bei der Mischanlage abholt, koppelt er gleichzeitig den Bindemittelschlauch an und füllt aus dem Fluxbitumen- Vorratslagertank, der bei der Mischanlage an geeigneter Stelle aufgestellt ist, in seinen kleinen Tank nach. Angekommen beim Deckenfertiger wird während des Einkippens des Mischgutes in die Fertigermulde auch der Fluxbitumenvorrat aus dem kleinen LKW-Tank in den Fluxbitumentank des Fertigers durch einen Schlauch nachgefüllt.

Der zusätzliche Aufwand beschränkt sich alleine auf das An- und Abkoppeln des Schlauches bei der Mischanlage und beim Deckenfertiger. Eine Verzögerung des Baufortschrittes tritt nicht ein.

Demgegenüber erfordert das Nachfüllen großer Volumen von wässrigen Bitumenemulsionen (zB. 500 Liter Tanks) einen erhöhten logistischen und apparatemäßigen Aufwand, da entsprechende Mischgut-LKW und Tankfahrzeuge nacheinander an den Deckenfertiger herangeführt werden müssen, um entladen zu können.

Der Einsatz von Fluxbitumen als Bindemittel erlaubt einen vereinfachten Zutransport mittels schon vorhandener Geräteinfrastruktur, bestehend aus Asphaltmischanlage, Mischgut-LKW und Asphaltfertiger. Bisher braucht man zusätzlich einen separaten LKW oder Tankwagen, der die begrenzt lagerfähige und frostempfindliche Bitumenemulsion (im Frühjahr und Herbst oft ein nicht unerhebliches Problem) zur Baustelle befördert, ein separates Spritzgerät mit Personal, das termingerecht und mehrere Stunden vor der Bauausführung die Bitumenemulsion auf die Unterlage aufspritzt und erst wenn der Vorspritzfilm trocken ist, darf der Fertiger die Asphaltschicht einbauen. Damit, daß dabei der Mischgut-LKW häufig den Vorspritzfilm zerstört, mußte man sich bisher weltweit abfinden. Bei Verwendung von Fluxbitumen als Bindemittel kann die Logistik des Vorspritzmittels völlig neu gestaltet werden:
- Anlieferung einmal jährlich (z.B. in der arbeitsfreien Winterzeit) in einen großen Standtank bei der Mischanlage (das Fluxbitumen ist nicht frostempfindlich und unbegrenzt lagerfähig).
- Durch die im kalten Zustand fließfähige Fluxbitumenkonsistenz braucht der Standtank nicht beheizt zu werden und der Mischgut-LKW kann bei der Abholung des Mischgutes an der Mischanlage jederzeit seinen kleinen "Zupendlertank" (z.B. in Form einer tankartig ausgeführten doppelwandigen Bordwand) füllen (50 bis 100 Liter reichen aus) und beim Einkippen des Mischgutes in die Mulde des Fertigers wieder abgeben. Die heiße Mischgutladung wärmt das Fluxbitumen etwas vor, so daß es in erwünschter Weise dünnflüssig wird.
- Es müssen lediglich Schläuche angekuppelt werden, aber es ist kein zusätzlicher Geräte-, Personal- oder organisationsaufwand erforderlich.

## Patentansprüche

1. Verfahren zum Herstellen eines Asphaltbelages auf Flächen, wie Strassen, Wege und. dgl., wobei ein Bindemittel vorgespritzt und unmittelbar danach der Asphaltbelag aufgebracht wird, **dadurch gekennzeichnet, dass** als Bindemittel Fluxbitumen verwendet wird, welches wasserfrei und im wesentlichen lösungsmittelfrei ist und in einer Menge unter 0,5 kg/m², bevorzugt zwischen 0,1 und 0,2 kg/m², aufversprüht wird.

2. Verfahren nach Anspruch 1, **dadurch gekennzeichnet, dass** das Fluxbitumen in an sich bekannter Weise durch Sprühdüsen versprüht wird, die über die Fläche bewegt und zeitlich intermittierend ein- und ausgeschaltet werden, sodass auf der Fläche aufeinanderfolgende, gegebenenfalls überlappende Sprühflecken erzeugt werden, wobei die Einschaltdauer der Sprühdüsen derart bemessen ist, dass auf dem Sprühfleck die gewünschte Bindemittelmenge aufgetragen wird.

3. Verfahren nach Anspruch 2, **dadurch gekennzeichnet, dass** die Sprühdüsen zu Sprühgruppen zusammengefasst sind, die abwechselnd Fluxbitumen versprühen und eine zeitlich und räumlich versetzte aber flächendeckende kaskadenförmige Dosierung des Fluxbitumens ergeben.

4. Verfahren nach einem der vorhergehenden Ansprüche, **dadurch gekennzeichnet, dass** das Fluxbitumen aus einem ungeheizten Bindemitteltank über eine Zuleitung zu den Sprühdüsen geleitet wird, wobei das Fluxbitumen in der Zuleitung auf eine Temperatur unter 100°C, insbesondere bevorzugt etwa 80°C erwärmt wird.

5. Verfahren nach Anspruch 4, **dadurch gekennzeichnet, dass** die Erwärmung des Fluxbitumens durch eine Heizung in oder an der Zuleitung und/oder durch Abwärme des mit der Zuleitung in Wärmekontakt stehenden Asphaltmischgutes erwärmt wird.

6. Verfahren nach einem der vorhergehenden Ansprüche, **dadurch gekennzeichnet, dass** vor dem Versprühen des Fluxbitumens und dem Einbau des Asphaltbelages in an sich bekannter Weise Asphaltmischgut aus einer Mischgutanlage in einen Mischgut-LKW geladen wird und dass gleichzeitig Fluxbitumen aus einem unbeheizten Standtank in einen Bindemitteltank am Mischgut-LKW geladen wird und dass nach dem Transport zum Einbauort, das Asphaltmischgut in die Mulde eines Asphaltfertigers und gleichzeitig das Fluxbitumen in den Bindemitteltank des Asphaltfertigers umgeladen werden.

7. Verfahren nach Anspruch 6, **dadurch gekennzeichnet, dass** das Fluxbitumen während des Transportes im Bindemitteltank des Mischgut-LKWs durch die Wärme des Asphaltmischgutes erwärmt wird.

8. Vorrichtung zum Versprühen von Fluxbitumen vor der Aufbringung eines Asphaltbelages, wobei die Vorrichtung aus einem Bindemitteltank, mindestens einer damit verbundenen Zuleitung und damit verbundenen Sprühdüsen besteht, **dadurch gekennzeichnet, dass** der Bindemitteltank unbeheizt und die Zuleitung beheizt ist, so daß der Fluxbitumen in einer Menge unter 0,5 kg/m², bevorzugt zwischen 0,1 und 0,2 kg/m² versprüht werden kann.

9. Vorrichtung nach Anspruch 8, **dadurch gekennzeichnet, dass** die Sprühdüsen z.B. durch Öffnen und Schliessen von Ventilen in den Sprühdüsen oder in der Zuleitung vor den Sprühdüsen, intermittierend angesteuert werden.

10. Vorrichtung nach Anspruch 9, **dadurch gekennzeichnet, dass** benachbarte Sprühdüsen nacheinander ansteuerbar sind, sodass eine zeitlich und räumlich versetzte aber flächendeckende kaskadenförmige Dosierung vorhanden ist.

11. Deckenfertiger mit einem Heissmischgutbehälter und einem Bindemitteltank, **dadurch gekennzeichnet, dass** der Deckenfertiger ein herkömmlicher Asphaltfertiger ist der mit einer Sprühvorrichtung mit Bindemitteltank nach einem der Ansprüche 8 bis 10 aus- bzw. nachgerüstet ist.

12. Deckenfertiger nach Anspruch 11, **dadurch gekennzeichnet, dass** die Zuleitung für das Fluxbitumen vom Bindemitteltank zu den Sprühdüsen in Wärmekontakt mit dem Heissmischgutbehälter steht, so dass es zum Wärmetausch zwischen dem Heissmischgut und dem Bindemittel in der Zuleitung kommt.

## Claims

1. A method of making asphalt coverings on surfaces such as roads, paths and the like, whereby a bonding agent is sprayed first and then the asphalt covering applied over it, **characterised in that** flux bitumen is used as the bonding agent which is anhydrous and essentially solventless and is sprayed over at the rate of under 0.5 kg/sq.m, preferably between 0.1 and 0.2 kg/sq.m.

2. A method according to Claim 1, **characterised in that** the flux bitumen is sprayed through nozzles in a known manner, moved over the surface and intermittently switched on and off so that successive or, as the case may be, overlapping patches are sprayed, the on-period of the spray nozzles being of such a length that the required amount of bonding agent is applied to the patch.

3. A method according to Claim 2, **characterised in that** the spray nozzles are grouped in clusters which spray flux bitumen alternately and provide a dosage of the flux bitumen which is offset in time and space but covering the surface in cascades.

4. A method according to one of the preceding Claims, **characterised in that** the flux bitumen is carried from an unheated bonding agent tank through a feed line to the spray nozzles, the flux bitumen being heated in the feed line to a temperature below 100°C, especially preferably at approx. 80°C.

5. A method according to Claim 4, **characterised in that** flux bitumen is warmed up by heating in or at the feed line and/or by waste heat from mixed asphalt material in heat contact with the feed line.

6. A method according to one of the preceding Claims, **characterised in that** before spraying the flux bitumen and the application of the asphalt coating the mixed asphalt material is loaded from a mixing plant into a mixed material truck in a known manner and that flux bitumen is at the same time loaded from an unheated stationary tank into a bonding agent tank at the mixed material truck and that after having been transported to the site, the mixed asphalt material is transferred into the trough of an asphalt processor and, at the same time, the flux bitumen is transferred into the bonding agent tank at the asphalt processor.

7. A method according to Claim 6, **characterised in that** the flux bitumen is heated during transport in the bonding agent tank on the mixed material truck by the heat of the mixed asphalt material.

8. A device for spraying flux bitumen before applying an asphalt coating, whereby the device consists of a bonding agent tank, at least one feed line connected with it and spray nozzles connected with it, **characterised in that** the bonding agent tank is not heated and the feed line is heated so that the flux bitumen can be sprayed at a rate below 0.5 kg/sq.m, preferably between 0.1 and 0.2 kg/sq.m.

9. A device according to Claim 8, **characterised in that** the spray nozzles are intermittently activated by opening and closing valves in the spray nozzles or in the feed line upstream of the spray nozzles.

10. A device according to Claim 9, **characterised in that** adjacent spray nozzles are activated successively so as to achieve cascade-like dosage offset in time and space but covering the surface.

11. A coating applicator with a tank for hot mixed material and a bonding agent tank, **characterised in that** the coating applicator is a conventional asphalt processor equipped with a spraying device with a bonding agent tank or with such a device post-mounted on it in accordance with Claims 8 to 10.

12. Coating applicator according to Claim 11, **characterised in that** the feed line for the flux bitumen from the bonding agent tank to the spray nozzles is in heat contact with the container for the hot mixed material so that heat is exchanged between the hot mixed material and the bonding agent in the feed line.

## Revendications

1. Procédé de réalisation d'un revêtement d'asphalte sur des surfaces, telles que des routes, des chemins et similaires, selon lequel on pulvérise d'abord un liant et immédiatement derrière on applique le revêtement d'asphalte, **caractérisé en ce qu'**on utilise comme liant un bitume fluxé, sans eau et essentiellement sans solvant, qui est pulvérisé en une quantité inférieure à 0,5 kg/m², de préférence comprise dans une plage allant de 0,1 à 0,2 kg/m².

2. Procédé selon la revendication 1, **caractérisé en ce que** le bitume fluxé est pulvérisé de manière connue en soi au moyen de buses qui sont déplacées au-dessus de la surface et sont mises en service et coupées de façon intermittente, de manière à former des plaques successives, le cas échéant qui se chevauchent, la durée de fonctionnement des buses de pulvérisation étant réglée de manière à appliquer la quantité souhaitée de liant au niveau de la plaque.

3. Procédé selon la revendication 2, **caractérisé en ce que** les buses sont groupées en groupes de buses qui pulvérisent en alternance le bitume fluxé et permettent d'obtenir un dosage en cascade, décalé dans l'espace et dans le temps, mais couvrant la surface, du bitume fluxé.

4. Procédé selon une des revendications précédentes, **caractérisé en ce que** le bitume fluxé est amené aux buses depuis une citerne à liant non chauffée à travers une conduite d'alimentation, le bitume fluxé étant réchauffé à l'intérieur de la conduite d'alimentation à une température inférieure à 100 °C, de préférence aux environs de 80 °C.

5. Procédé selon la revendication 4, **caractérisé en ce que** le bitume fluxé est réchauffé à l'aide d'un moyen de chauffage placé dans ou sur la conduite d'alimentation et/ou par la chaleur perdue de l'enrobé d'asphalte en contact d'échange thermique avec la conduite d'alimentation.

6. Procédé selon une des revendications précédentes, **caractérisé en ce qu'**avant de pulvériser le bitume fluxé et d'appliquer le revêtement d'asphalte, l'enrobé d'asphalte est chargé à partir d'une installation de préparation d'enrobé dans un camion de transport d'enrobé et **en ce que** simultanément du bitume fluxé est chargé à partir d'une citerne stationnaire, non chauffée, dans une citerne à liant sur le camion de transport d'enrobé, et **en ce qu'**après le transport sur le lieu d'application, l'enrobé d'asphalte est transféré dans le bac d'une épandeuse d'asphalte et simultanément le bitume fluxé est transféré dans la citerne de l'épandeuse d'asphalte.

7. Procédé selon la revendication 6, **caractérisé en ce que** le bitume fluxé, pendant le transport dans la citerne à liant du camion de transport d'enrobé, est réchauffé par la chaleur de l'enrobé d'asphalte.

8. Dispositif pour la pulvérisation de bitume fluxé avant l'application d'un revêtement d'asphalte, le dispositif comprenant au moins une citerne à liant, au moins une conduite d'alimentation connectée à celle-ci et des buses de pulvérisation connectées à ladite conduite, **caractérisé en ce que** la citerne à liant n'est pas chauffée et en ce **en ce que** la conduite d'alimentation est chauffée, de telle sorte que le bitume fluxé puisse être pulvérisé en une quantité inférieure à 0,5 kg/m², de préférence comprise dans une plage allant de 0,1 à 0,2 kg/m².

9. Dispositif selon la revendication 8, **caractérisé en ce que** les buses de pulvérisation sont commandées de manière intermittente, par exemple par ouverture et fermeture de vannes prévues dans les buses de pulvérisation ou dans la conduite d'alimentation, en amont des buses de pulvérisation.

10. Dispositif selon la revendication 9, **caractérisé en ce que** des buses de pulvérisation voisines sont commandées successivement de manière à obtenir un dosage en cascade, décalé dans le temps et dans l'espace, mais couvrant la surface.

11. Epandeuse de revêtement comprenant un bac à enrobé à chaud et une citerne à liant, **caractérisée en ce que** l'épandeuse est une épandeuse de type courant, qui est équipée ou sur laquelle est adapté un dispositif de pulvérisation avec une citerne à liant selon une des revendications 8 à 10.

12. Epandeuse de revêtement selon la revendication 11, **caractérisée en ce que** la conduite d'alimentation pour le bitume fluxé menant de la citerne à liant aux buses de pulvérisation est. en contact d'échange thermique avec le bac à enrobé à chaud, de telle sorte qu'il se produit un échange thermique entre l'enrobé à chaud et le liant.
